# EUROPÄISCHE PATENTSCHRIFT

(11) **EP 0 931 605 B1**
(45) Veröffentlichungstag und Bekanntmachung des Hinweises auf die Patenterteilung: **19.12.2001**
(21) Anmeldenummer: 98118631.5
(22) Anmeldetag: 01.10.1998
(51) Int. Cl.: B21D 53/88, B62D 65/00

(54) **Verfahren zur Herstellung eines länglichen Hohlkörpers**
Method for producing an elongated hollow body
Méthode de production d'un corps creux allongé

(30) Priorität: 24.01.1998 DE 19802685
(43) Veröffentlichungstag der Anmeldung: 28.07.1999
(73) Patentinhaber: BENTELER AG, D-33104 Paderborn (DE)
(72) Erfinder: Olszewski, Egon, D-33106 Paderborn (DE); Töpker, Dieter, D-33100 Paderborn (DE); Hansen, Rainer, D-33106 Paderborn (DE)
(74) Vertreter: Ksoll, Peter, Dr.-Ing.

(56) Entgegenhaltungen:
- EP-A- 0 620 056
- EP-A- 0 869 265
- WO-A-98/24569
- DE-A- 4 142 325
- DE-A- 4 320 656
- DE-A- 19 624 955

## Beschreibung

Die Erfindung betrifft ein Verfahren zur Herstellung eines länglichen Hohlkörpers aus naturhartem Aluminium oder einer aushärtbaren Aluminiumlegierung, wie im Oberbegrift des Anspruchs 1 erwähnt und entsprechend in DE 4 142 325 offenbart.

Längliche Hohlkörper, wie beispielsweise Rohre, finden als Bauteile im Karosserie- und Fahrwerksbau Anwendung, z.B. für die Herstellung von Vorder- oder Hinterachsen und ähnlichem. Die wesentlichen Endwicklungsziele liegen hier auf dem Materialsektor in möglichst leichten und im Fertigungsbereich in immer kostengünstigeren Bauteilen, und zwar unter Einhaltung höchster Sicherheitskriterien.

Häufig sind solche Bauteile im Fahrzeug in verschiedenen Bereichen unterschiedlich starken Belastungen unterworfen. Man ist daher zur Reduzierung der Fahrzeugmasse bei solchen Bauteilen bereits zum Einsatz von sogenannten "tailored blanks" übergegangen. Dies sind zusammengeschweißte Blechplatinen unterschiedlicher Festigkeitseigenschaften und/oder unterschiedlicher Blechdicke.

Zur Herstellung von Fahrzeugbauteilen nimmt man unterschiedlich starke Bleche und verschweißt diese in geradem Zustand zu Platinen. Erst nach dem Verschweissen findet die Umformung statt.

Diese Vorgehensweise gewährleistet bereits ein hohes Maß an Gewichtsreduktion. Dennoch ist man weiterhin bestrebt, Fahrzeugbauteile gewichtsmäßig zu reduzieren und konstruktiv zu verbessern.

Es ist daher Aufgabe der Erfindung, ein Verfahren zur Herstellung von länglichen Hohlkörpern zu schaffen, welche eine weitere Gewichtsreduzierung ermöglichen und eine gezielte, auf die jeweils unter Belastung auftretenden Spannungen abstimmbares Belastungsverhalten aufweisen.

Die Aufgabe wird erfindungsgemäß durch ein Verfahren gemäß Anspruch 1 gelöst.

Hierbei wird ein länglicher Hohlkörper aus naturhartem Aluminium beispielsweise AlMgMn oder einer aushärtbaren Aluminiumlegierung, wie z.B. AlMgSil, hergestellt, in dem mindestens zwei Bleche unterschiedlicher Wanddicke zu einer Platine aneinandergefügt werden. Anschliessend wird diese Platine zu einem Hohlkörper umgeformt und an den Längskanten fügetechnisch verbunden. Mittels des hydraulischen Innenhochdruckumformens wird der Hohlkörper in die Endkonfiguration gebracht.

Auf diese Weise kann ein Hohlkörper hergestellt werden, der in Längs- und/oder Querrichtung Abschnitte unterschiedlicher Wanddicke aufweist. Wesentlich ist, dass zur Herstellung der Platine Bleche aus Aluminium bzw. Aluminiumlegierungen zum Einsatz gelangen. Hierdurch kann ein erhebliches Mass an Gewicht eingespart werden. Aluminium ist für den Fahrzeugbau ein idealer Werkstoff, weil er leicht, rostfrei und recyclebar ist.

Ein solcher bereichsweise wanddickenreduzierter Hohlkörper kann für die Herstellung von Bauteilen verwendet werden, die unter äußerer Belastung stehen, bei denen aber die auftretenden Spannungen aufgrund der Bauteilkonstruktion verteilt über das Bauteil in unterschiedlicher Höhe auftreten. Beispiele hierfür sind Karosserieteile oder Fahrwerkskomponenten von Kraftfahrzeugen. Werden die Bauteile nach der Maximalbelastung dimensioniert, führt dies bisher nicht nur zu einem unnötigen Materialeinsatz, sondern vor allem auch zu einem unnötigen Gewicht. Derartige Nachteile werden erfindungsgemäss dadurch vermieden, daß die länglichen Hohlkörper die zur Herstellung der Bauteile Verwendung finden, entsprechend der späteren Belastung in den einzelnen Bereichen der Bauteile unterschiedlich dimensioniert werden und zudem aus Leichtmetall gefertigt werden. Damit wird den späteren Belastungen eines solchen Bauteils Rechnung getragen, zudem ein hohes Maß an Material- und Gewichtseinsparung erreicht.

Die mit dem erfindungsgemäßen Verfahren hergestellten Hohlkörper weisen ein besseres Biege- und Widerstandsmoment auf als bisher und können in ihrem Belastungsverhalten optimal auf den jeweiligen Verwendungszweck angepasst werden.

Das Fügen der Längskanten erfolgt vorzugsweise mittels Laserschweißtechnik. Hierbei kommen leistungsstarke Laserquellen zum Einsatz. Geeignet sind Kohlendioxidlaser. Besonders vorteilhaft ist ein Hochleistungslichtstrahl, der die Eigenschaften von Aluminium so verändert, dass das Licht nicht reflektiert, sondern absorbiert wird. Die auf diese Weise durch den Lichtstrahl im Fügekantenbereich eingebrachte Energie bringt das Metall zum schmelzen. Die anschliessend erstarrte Schmelze stellt dann eine feste Verbindung her.

Der Fügevorgang ist automatisierbar und damit ideal für die Massenproduktion.

Durch die Endformgebung mittels hydraulischem Innenhochdruckumformen kann die Anzahl von Fügenähten gering gehalten werden. Vor der Endformgebung kann bedarfsweise ein Glühen der Hohlkörper vorgenommen werden, um mögliche Eigenspannungen im Werkstück abzubauen. Ferner kann eine Verformung des Hohlkörpers, beispielsweise durch Biegen, vorgenommen werden.

Es hat sich gezeigt, daß die Endformgebung mittels hydraulischer Innenhochdruckumformtechnik eine besonders produktive und wirtschaftliche, aber auch insbesondere schonende Umformung der fügetechnisch verbundenen Platinen erlaubt. Unerwünschte Materialverschiebungen oder Verdünnungen bei der Endformgebung werden vermieden. Die hydraulische Innenhochdruckumformung erlaubt es trotz Blechdickensprüngen und Blechdickentoleranzen eine vorgebbare Flächenpressung beim Umformen einzuhalten. Ein Wandern der Fügenaht, insbesondere einer Schweissnaht, während des Umformvorgangs wird in tolerierbaren Grenzen gehalten. Einer unregelmäßigen Flächenpressung und damit einer Faltenbildung oder Wellenausbildung wird durch die erfindungsgemäß angewandte hydraulische Innenhochdruckumformung entgegengewirkt.

Größe und Form der Bleche aus Aluminium-Leichtmetall kann variieren. Diese Parameter werden entsprechend der Bauteilgestaltung und auftretenden Lastspannungen ausgewählt. Für die Herstellung von länglichen Hohlkörpern in Leichtbauweise sind Bleche aus naturhartem Aluminium (AlMgMn) und aushärtbare Legierungen (AlMgSi1) besonders gut geeignet. Damit wird ein Hohlkörper geschaffen mit Eigenschaften hinsichtlich des Festigkeits-, Tragfähigkeits- und Lastspannungsverhaltens, der optimal auf die spätere Verwendung abgestimmt ist.

Die mit dem erfindungsgemäßen Verfahren hergestellten länglichen Hohlkörper sind besonders gut geeignet für die Fertigung von Karosserieteilen oder Fahrwerkskomponenten. Der Hohlkörper weist eine auf seine spätere Verwendung abgestimmte Konfiguration auf bei einem hohen Maß an Gewichtseinsparung. Es werden zwei an sich gegenläufige Tendenzen vereinigt, indem ein hochbelastungsfähiger Fahrwerksträger in Leichtbauweise realisiert wird.

## Patentansprüche

1. Verfahren zur Herstellung eines länglichen Hohlkörpers aus naturhartem Aluminium, wie z.B. AlMgMn oder einer aushärtbaren Aluminiumlegierung, wie z.B. AlMgSil, **dadurch gekennzeichnet, daß** mindestens zwei Bleche unterschiedlicher Wanddicke zu einer Platine aneinandergefügt, dann diese Platine zu einem Hohlkörper umgeformt und anschliessend dessen Längskanten fügetechnisch verbunden werden, worauf dieser Hohlkörper durch hydraulisches Innenhochdruckumformen in die Endkonfiguration gebracht wird.

2. Verfahren gemäß Anspruch 1, **dadurch gekennzeichnet, daß** der Hohlkörper ein Bestandteil von Fahrwerksträgern im Fahrzeugbau ist.

## Claims

1. A method of producing an elongate hollow member from naturally hard aluminium, for example AlMgMn or a hardenable aluminium alloy, for example AlMgSil, **characterised in that** at least two metal sheets of different wall thickness are joined together to form a plate, this plate is then shaped into a hollow member, and then its longitudinal edges are connected by jointing technology, whereupon the hollow member is brought into the final configuration by shaping under hydraulic internal high pressure.

2. A method according to claim 1, **characterised in that** the hollow member is a component of chassis members in motor vehicle construction.

## Revendications

1. Procédé pour la fabrication d'un corps creux allongé en aluminium de dureté naturelle, comme par exemple en AlMgMn ou en alliage d'aluminium durcissable, comme par exemple AlMgSil, **caractérisé en ce que** l'on assemble bout à bout au moins deux tôles de différente épaisseur de paroi pour constituer un flan, puis l'on forme ce flan en un corps creux et consécutivement on raccorde ses bords longitudinaux par une technique d'assemblage, après quoi ce corps creux est amené à la configuration définitive par formage hydraulique à pression élevée interne.

2. Procédé selon la revendication 1, **caractérisé en ce que** le corps creux est un composant des éléments de support d'un châssis dans la construction de véhicules.
